# EUROPÄISCHE PATENTSCHRIFT

(11) **EP 0 661 138 B1**
(45) Veröffentlichungstag und Bekanntmachung des Hinweises auf die Patenterteilung: **31.03.1999**
(21) Anmeldenummer: 94116710.8
(22) Anmeldetag: 22.10.1994
(51) Int. Cl.: B24C 11/00

(54) **Verfahren zur Trockenreinigung von Fassaden**
Method for dry cleaning of facades
Méthode de nettoyage à sec de façades

(30) Priorität: 18.12.1993 DE 4343371
(43) Veröffentlichungstag der Anmeldung: 05.07.1995
(73) Patentinhaber: Mineralienwerke Kuppenheim GmbH, D-76456 Kuppenheim (DE); Bauunternehmung Bernhard Scholkemper GmbH & Co KG, D-46240 Bottrop (DE)
(72) Erfinder: Keuthe, Günter, D-46145 Oberhausen (DE)
(74) Vertreter: Niemann, Uwe, Dr.-Ing.

(56) Entgegenhaltungen:
- EP-A- 0 116 272
- DE-A- 4 222 884
- DE-B- 1 140 120
- GB-A- 2 106 430
- US-A- 4 035 962
- US-A- 4 044 507
- US-A- 4 519 811

## Beschreibung

Die Erfindung betrifft ein Verfahren zur Trockenreinigung von Fassaden mit einem turbulenten Druckluftstrahl, der ein Gemisch aus körnigen Partikeln und Abrasivstoffen mitführt.

Bei einem Verfahren, von dem die Erfindung ausgeht (DE 42 22 884, PatG § 3, 2) wird ein Gemisch aus 10 bis 50 Gew.-% Glasperlen und 50 bis 90 % Korunden verwendet. Da die Partikel des Gemisches einem turbulenten Druckluftstrahl aufgegeben werden, treffen sie nicht mehr senkrecht, sondern unter Winkeln auf die zu reinigende Fläche auf. Dabei tragen die Korundbestandteile aufgrund ihrer kristallinen Struktur Teile der Verschmutzung ab, so daß eine poröse Oberfläche entsteht, aus der vorstehende Spitzen oder Bereiche von den Glasperlen abgesprengt werden. Dabei wird der zu entfernende Schmutz von der Fassade schichtweise abgetragen. Der Druckluftstrahl kann einen Druck von 0,5 bis 6 bar aufweisen, wobei der Druck im Druckluftstrahl umso geringer sein soll, je empfindlicher das Material der Fassade ist. Das beschriebene Verfahren hat sich an sich bewährt. Als nachteilig wird jedoch der verhältnismäßig hohe Anteil an Abrasivstoffen im Gemisch angesehen.

Aufgabe der Erfindung ist es, den Anteil der Abrasivstoffe im Gemisch zu reduzieren und gleichzeitig die Reinigungswirkung zu verbessern.

Diese Aufgabe wird dadurch gelöst, daß ein Gemisch aus 40 bis 95 Gew.-% einer weicheren Komponente mit einer Härte nach Mohs von 5,5 bis 7, einem spezifischen Gewicht zwischen 2,0 und 2,8 g/cm³ und Korngrößen von 40 bis 200 µm sowie aus 5 bis 60 Gew.-% Abrasivstoffen mit einer Härte nach Mohs größer 7, einem spezifischen Gewicht über 3,0 g/cm³ und Korngrößen von 30 bis 180 µm verwendet wird. Vorzugsweise kann ein Gemisch aus 50 bis 90 Gew.-% Glasgranulat oder Schlackengranulat sowie aus 10 bis 50 Gew.-% körnigen Abrasivstoffen verwendet werden. Überraschenderweise hat sich gezeigt, daß trotz des vergleichsweise geringen Gehaltes körniger Abrasivstoffe im Gemisch die Reinigungswirkung gegenüber dem eingangs beschriebenen Verfahren nicht nur erhalten, sondern sogar verbessert wird. Das wird darauf zurückgeführt, daß die Partikel des Gemisches aufgrund ihres unterschiedlichen Gewichtes im turbulenten Druckluftstrahl unterschiedlich beschleunigt werden, und zwar sowohl in der Hauptrichtung des Druckluftstrahls als auch senkrecht dazu. Die härteren Abrasivstoffe lockern die Verschmutzungen auf, während die Partikel der weicheren und leichteren Komponente die Verschmutzungen abtragen, weil sie im turbulenten Druckluftstrahl stärker aus der Hauptrichtung abgelenkt werden. In Verbindung mit der Verwendung von Granulat anstelle von Glasperlen entsteht dabei eine bessere Reinigungswirkung, so daß im Ergebnis je nach Verschmutzungsgrad und Fassadenbeschaffenheit bis zu 300 m² Fassadenoberfläche pro Mann und Schicht gereinigt werden können.

In der Regel kann ein Gemisch aus 70 bis 90 Gew.-% Glasgranulat und 10 bis 30 Gew.-% Abrasivstoffe verwendet werden. Lediglich bei extremen Verschmutzungen und harten Steinen wie Granit kann es zweckmäßig sein, die oben angegebene obere Grenze der Abrasivstoffe auszunutzen, nämlich ein Gemisch aus bis zu 60 Gew.-% Abrasivstoffen und der weicheren Komponente zu verwenden.

Als körnige Abrasivstoffe können Siliziumcarbid mit einem spezifischen Gewicht von 3,2 g/cm³ und/oder Korunde mit einem spezifischen Gewicht von 3,9 bis 4,0 g/cm³ und/oder Granat bzw. Olivin mit einem spezifischen Gewicht von über 3,5 g/cm³ verwendet werden.

Im allgemeinen genügt es, das Gemisch einem Druckluftstrahl aufzugeben. Die erforderlichen Turbulenzen im Druckluftstrahl entstehen dann durch das unterschiedliche Verhalten der einzelnen Partikel, vorzugsweise werden las Glasgranulat und die körnigen Abrasivstoffe dem turbulenten Druckluftstrahl aufgegeben. Dadurch verstärkt sich die Turbulenz im Druckluftstrahl.

Die zu behandelnde Fassadenoberfläche wird durch Hin- und Herbewegen des Druckluftstrahls solange mit dem Strahlmittel beaufschlagt, bis der störende Schmutz entfernt ist. Das läßt sich unschwer durch Beobachtung feststellen. Der anfallende Staub, Schmutz und das verbrauchte Strahlmittel werden zweckmäßigerweise abgesaugt, um Umweltbelastungen zu vermeiden. Der Staub und abgetragene Schmutzpartikel können größtenteils durch Sieben oder Sichten abgetrennt werden, um das Strahlmittel wieder verwenden zu können. Darauf kann aber auch verzichtet werden, wenn nicht ausgeschlossen werden kann, daß durch Schmutzanteile, wie z.B. Lackreste, im zurückgewonnenen Strahlmittel erhöhte Staub - und Schadstoffemissionen auftreten.

## Patentansprüche

1. Verfahren zur Trockenreinigung von Fassaden mit einem turbulenten Druckluftstrahl, der ein Gemisch aus körnigen Partikeln und Abrasivstoffen mitführt, **dadurch gekennzeichnet,** daß ein Gemisch aus 40 bis 95 Gew.-% einer weicheren Komponente mit einer Härte nach Mohs von 5,5 bis 7, einem spezifischen Gewicht zwischen 2,0 und 2,8 g/cm³ und Korngrößen von 40 bis 200 µm sowie aus 5 bis 60 Gew.-% Abrasivstoffen mit einer Härte nach Mohs größer 7, einem spezifischen Gewicht über 3,0 g/cm³ und Korngrößen von 30 bis 180 µm verwendet wird.

2. Verfahren nach Anspruch 1, **dadurch gekennzeichnet,** daß ein Gemisch aus 50 bis 90 Gew.-% Glasgranulat mit einem spezifischen Gewicht von 2,3 g/cm³ sowie aus 10 bis 50 Gew.-% körnigen Abrasivstoffen mit einem spezifischen Gewicht von 3,5 bis 4,4 g/cm³ verwendet wird.

3. Verfahren nach Anspruch 1 oder 2, **dadurch gekennzeichnet,** daß ein Gemisch aus 70 bis 90 Gew.-% Glasgranulat und 10 bis 30 Gew.-% körniger Abrasivstoffe verwendet wird.

4. Verfahren nach einem der Ansprüche 1 bis 3, **dadurch gekennzeichnet,** daß körnige Abrasivstoffe aus Siliziumcarbid mit einem spezifischen Gewicht von 3,2 g/cm³ und/oder Korunde mit einem spezifischen Gewicht von 3,9 bis 4,0 g/cm³ und/oder Granat bzw. Olivin mit einem spezifischen Gewicht von über 3,5 g/cm³ verwendet werden.

5. Verfahren nach einem der Ansprüche 1 bis 4, **dadurch gekennzeichnet,** daß das Gemisch aus Glasgranulat und körnigen Abrasivstoffen dem turbulenten Druckluftstrahl aufgegeben wird.

## Claims

1. Method for dry cleaning facades by a turbulent compressed air jet which entrains a mixture of granular particles and abrasive materials, characterised in that a mixture of 40 to 95 weight percent of a softer component with a hardness according to Mohs of 5.5 to 7, a specific weight of between 2.0 and 2.8 g/cm³ and particle sizes of 40 to 200 microns, as well as of 5 to 60 weight percent of abrasive materials with a hardness according to Mohs greater than 7, a specific weight above 3.0 g/cm³ and particle sizes of 30 to 180 microns, is used.

2. Method according to claim 1, characterised in that a mixture of 50 to 90 weight percent of glass granulate with a specific weight of 2.3 g/cm³ as well as of 10 to 50 weight percent of granular abrasive materials with a specific weight of 3.5 to 4.4 g/cm³ is used.

3. Method according to claim 1 or 2, characterised in that a mixture of 70 to 90 weight percent of glass granulate and 10 to 30 weight percent of granular abrasive materials is used.

4. Method according to one of claims 1 to 3, characterised in that granular abrasive materials of silicon carbide with a specific weight of 3.2 g/cm³ and/or carborundum with a specific weight of 3.9 to 4.0 g/cm³ and/or granite or olivine with a specific weight of above 3.5 g/cm³ are used.

5. Method according to one of claims 1 to 4, characterised in that the mixture of glass granulate and granular abrasive materials is fed to the turbulent compressed air jet.

## Revendications

1. Procédé de nettoyage à sec de façades avec un jet turbulent d'air comprimé qui entraîne un mélange d'abrasifs et de particules sous forme de grains, **caractérisé** en ce qu'on utilise un mélange de 40 à 95 % (en poids) d'un composant plus tendre d'une dureté Mohs de 5, 5 à 7, d'un poids spécifique compris entre 2,0 et 2,8 g/cm³ et d'une grosseur de grains de 40 à 200 µm, et de 5 à 60 % en poids d'abrasifs d'une dureté Mohs supérieure à 7, d'un poids spécifique supérieur à 3,0 g/cm³ et d'une grosseur de grains de 30 à 180 µm.

2. Procédé selon la revendication 1, **caractérisé** en ce qu'on utilise un mélange de 50 à 90 % (en poids) de granulés de verre d'un poids spécifique de 2,3 g/cm³, et de 10 à 50 % (en poids) d'abrasifs en grains d'un poids spécifique de 3,5 à 4,4 g/cm³.

3. Procédé selon la revendication 1 ou 2, **caractérisé** en ce qu'on utilise un mélange de 70 à 90 % (en poids) de granulés de verre, et de 10 à 30 % (en poids) d'abrasifs en grains.

4. Procédé selon une des revendications 1 à 3, **caractérisé** en ce qu'on utilise des abrasifs en grains de carbure de silicium d'un poids spécifique de 3,2 g/cm³, et/ou de corindon d'un poids spécifique de 3,9 à 4,0 g/cm³, et/ou de grenat ou d'olivine d'un poids spécifique supérieur à 3,5 g/cm³.

5. Procédé selon une des revendications 1 à 4, **caractérisé** en ce que le mélange de granulés de verre et d'abrasifs en grains est chargé dans le jet turbulent d'air comprimé.
